# EUROPÄISCHE PATENTSCHRIFT

(11) **EP 1 641 972 B1**
(45) Veröffentlichungstag und Bekanntmachung des Hinweises auf die Patenterteilung: **28.11.2007**
(21) Anmeldenummer: 04738881.4
(22) Anmeldetag: 07.07.2004
(51) Int. Cl.: D04H 1/02, D04H 1/70, D04H 1/00, B68G 1/00

(54) **MISCHFASERVLIES UND VERFAHREN ZU SEINER HERSTELLUNG**
MIXED FIBER FLEECE, AND METHOD FOR THE PRODUCTION THEREOF
NON-TISSE A FIBRES MELANGEES ET PROCEDE DE PRODUCTION DE CE NON-TISSE

(30) Priorität: 08.07.2003 DE 10330943
(43) Veröffentlichungstag der Anmeldung: 05.04.2006
(73) Patentinhaber: Krämer, Manfred, 32130 Enger (DE)
(72) Erfinder: Krämer, Manfred, 32130 Enger (DE)
(74) Vertreter: Rolf, Gudrun
(86) Internationale Anmeldenummer: PCT/DE2004/001461
(87) Internationale Veröffentlichungsnummer: WO 2005/005702

(56) Entgegenhaltungen:
- EP-A- 1 275 789
- WO-A-91/02041
- DE-A1- 19 832 721
- GB-A- 556 045

## Beschreibung

Die Erfindung betrifft ein Füllmaterial für Bettwaren aus Mischfaservlies sowie ein Verfahren zu seiner Herstellung.

Eine bekannte Gebäudeisolation, EP 1 275 789 A1, besteht aus 70 bis 90 Gewichtsprozent Holzwolle, einem Anteil von bis zu 5% Pflanzenfasern und zwischen 10 und 30 Prozent Synthetikfasern und sie weist ein Gewicht von ca. 100 Kg/m³ auf. Als Füllmaterial für Bettwaren eignet sie sich insbesondere auf Grund des hohen Holzwolleanteils naturgemäß nicht.

Bekannt ist des Weiteren ein mattenförmiges Adsorptionsmaterial für auf Wasser schwimmendem oder darin emulgiertem Öl, WO 91/02041 A, bei dem die schlechte Öladsorption von Kapok durch Zugabe einer Bastfaser und deren mangelnder Zusammenhalt durch eine Polyesterfaser als thermoplastisches Verbindungsmittel verbessert wird.

Weiterhin ist ein Verbundwerkstoff bekannt, DE 198 32 721 A1, der zur Stabilisierung einer Kernkomponente von Formteilen im Kraftfahrzeugbau schichtenweise zusammengesetzt ist. Naturfasern enthaltende textile Flächengebilde werden von einer aufgeschmolzenen Thermoplastschicht durchtränkt und mit einer Abdeckschicht verklebt.

Es ist ein Mischfaservlies aus Schafschurwolle und Kapok bekannt, das als Füllmaterial für Bettwaren, Bekleidung, Kinderausstattung und dergl. verwandt wird, um vor allem den hygienischen Bedürfnissen Rechnung zu tragen und gleichzeitig ein reines Naturprodukt anbieten zu können, welches auch umweltfreundlich entsorgt werden kann.

Nachteilig an diesem bekannten Mischfaservlies ist insbesondere, dass es zwar waschbar ist, dass jedoch mit jeder Wäsche ein Teil der Bauschkraft des Mischfaservlieses verloren geht, sodass die Lebensdauer der damit hergestellten Waren beschränkt ist.

Aufgabe der Erfindung ist es, ein Füllmaterial für Bettwaren aus Mischfaservlies zur Verfügung zu stellen, welches über einen längeren Zeitraum seine dem Neuzustand entsprechenden Eigenschaften beibehält sowie ein Verfahren zur Herstellung eines solchen Füllmaterials bereitzuhalten.

Die Lösung dieser Aufgabe erfolgt in Verbindung mit den Oberbegriffsmerkmalen der Ansprüche 1 und 3 erfindungsgemäß durch die in den kennzeichnenden Teilen derselben Patentansprüche angegebenen technischen Lehren.

Dadurch, dass das Füllmaterial für Bettwaren aus einem Mischfaservlies aus einer Mischung von feinen Polyesterfasern und Kapokfasern besteht, wird ein Füllmaterial zur Verfügung gestellt, welches mit dem Gesamtprodukt zusammen voll waschbar bleibt, wobei der Synthetikfaser-Anteil für den Erhalt der Bauschkraft in dem Mischfaservlies sorgt, wo hingegen der Kapokanteil antibakteriell wirkt und eine Hausstaubmilbenfreiheit gewährleistet, sodass das Gesamtprodukt, um den hygienischen Bedürfnissen zu genügen, letztlich nicht so oft gewaschen werden muss wie beispielsweise Bettwaren, die nur aus Synthetikfasern bestehen.

Die Synthetikfasern und die Kapokfasern sind des Weiteren homogen miteinander vervliest, sodass eine problemlose Weiterverarbeitung möglich wird und die vorteilhaften Eigenschaften des Mischfaservlieses gleichmäßig zur Geltung kommen.

Die Synthetikfasern aus Polyester (PES) können dabei wahlfrei aus Vollfasern, Hohlfasern und/ oder aus 3-D-Fasern bestehen.

Weitere vorteilhafte Ausgestaltungen des Gegenstandes der Erfindung ergeben sich mit und in Kombination aus den nachfolgenden Unteransprüchen.

Bei einer weiteren bevorzugten Ausführungsform des erfinderischen Füllmaterials sind einzelne Lagen aus miteinander vervliestem Polyester-Kapokvlies mit weiteren einzelnen Lagen schichttechnisch miteinander vervliest, wobei zwei oder mehr Lagen übereinander angeordnet sein können. Solche Lagen können nicht nur aus reinem Polyestervlies oder reinem Kapokvlies sondern auch aus miteinander vervliesten Synthetik- und Kapokfasern bestehen, sodass jeder gewünschte Anforderung an das Mischfaservlies entsprochen werden kann.

Der Anteil der Kapokfasern an dem gesamten Mischfaservlies kann dabei so klein sein, dass er gerade noch die Hausstaubmilbenfreiheit garantieren kann oder auch beliebig größer gewählt werden, je nach dem, wie hoch die Anforderungen daran gestellt werden oder wie die Gesamteigenschaften des Mischfaservlieses eingestellt werden sollen.

Alles in allem wird ein Füllmaterial für Bettwaren aus einem Mischfaservlies zur Verfügung gestellt, welches bei gleicher Dicke wie ein bekanntes Mischfaservlies aus Schafschurwolle und Kapok deutlich leichter ist und so, beispielsweise bei der Verarbeitung als Füllmaterial für Bettdecken, ein erheblich luftigeres und angenehmeres Gefühl bei einem Benutzer erzeugt als das bekannte, sehr viel schwerere Mischfaservlies aus reinen Naturprodukten.

Zur Herstellung des Füllmaterials für Bettwaren aus einem Mischfaservlies werden die zu vermischenden Fasern vorab mechanisch in einem vorher bestimmten Mischungsverhältnis aufgelockert. Diesen Vorgang erledigt ein Ballenöffner, bei dem die Fasern über ein Nadellattentuch gegen eine entgegenlaufende, mit Nadeln besetzte Walze transportiert werden. Die Nadeln der Walze kämmen die überschüssigen Fasern aus dem Nadellattenband und werfen sie dadurch zurück zu den noch zu öffnenden Fasern, wodurch eine gleichmäßige Beschickung der nächsten Öffneranlage ermöglicht wird.

Die vorgeöffneten Fasern werden anschließend zu der als Feinöffner ausgebildeten nächsten Öffneranlage transportiert. Dieser Feinöffner dienst als zweite Faseröffnungseinrichtung. Die vorgemischten Fasern werden hier über mehrere mit Sägezahndraht garnierten Walzen, die unterschiedliche Durchmesser und teilweise entgegengesetzte Drehrichtungen haben, geschickt, damit die Fasern mehr oder weniger parallel zueinander laufen und etwaige Batzen oder Büschel aufgelöst werden. Dies ist notwendig, da die einzelnen Fasern der nachfolgenden lufttechnischen Anlage unbedingt separiert zugeführt werden müssen.

Die lufttechnische Anlage besteht aus zwei verschiedenen, ca. 80-200 m langen spezialbeschichteten Kunststoffschläuchen, die spiralförmig in einem Turm angeordnet sind. Des Weiteren gehören zu dieser Anlage zwei speziell für dieses Verfahren konstruierte Saugventilatoren, die die Fasern mit einer genau bemessenen Luftgeschwindigkeit aus dem Feinöffner durch den Turm befördern. Hierbei erfolgt die vollständig homogene Vermischung, da sich die beiden Fasern in dem Luftstrom des Schlauches verbinden und durch eine bestimmte Reibung, die durch die Strömungsgeschwindigkeit erzielt wird, zusammen fügen.

Einzig dieses Verfahren ermöglicht eine 100%ig homogene Vermischung der beiden unterschiedlichen Faserarten.

## Patentansprüche

1. Füllmaterial für Bettwaren aus Mischfaservlies, **dadurch gekennzeichnet, dass** es aus einer Mischung von feinen Polyesterfasern und aus Kapokfasern besteht und dass die Polyesterfasern und die Kapokfasern homogen miteinander vervliest sind und die Polyesterfasern aus Vollfasern, Hohlfasern oder aus 3-D-Fasern bestehen.

2. Füllmaterial für Bettwaren nach Anspruch 1, **dadurch gekennzeichnet, dass** einzelne Lagen aus miteinander vervliestem Polyester-Kapokvlies mit weiteren einzelnen Lagen aus reinem Kapokvlies und/ oder reinem Polyestervlies schichttechnisch miteinander vervliest sind.

3. Verfahren zur Herstellung eines Füllmaterials für Bettwaren gemäß Anspruch 1, **dadurch gekennzeichnet, dass** die zu vermischenden Fasern vorab in einem ersten Verfahrensschritt in einem Ballenöffner mechanisch in einem bestimmten Mischungsverhältnis aufgelockert werden, anschließend in einem zweiten Verfahrensschritt in einem Feinöffner weiter geöffnet und etwa parallel zueinander verlaufend ausgerichtet werden und dass die Fasern in einem dritten Verfahrensschritt von Saugventilatoren einer lufttechnischen Anlage durch in einem Turm angeordnete Schläuche gefördert werden, wobei sich die Fasern vollständig homogen zu dem Mischfaservlies vermischen.

## Claims

1. Bedding fill material of blend fibre web, **characterized in that** it consists of a blend of fine polyester fibres and of kapok fibres and **in that** the polyester fibres and the kapok fibres are homogeneously webbed together and the polyester fibres consist of solid fibres, hollow fibres or of 3D fibres.

2. Bedding fill material according to Claim 1, **characterized in that** individual plies of webbed-together polyester-kapok web are webbed together with further individual plies of pure kapok web and/or pure polyester web by layer technology.

3. Process for producing a bedding fill material according to Claim 1, **characterized in that** the fibres to be blended are beforehand, in a first process step, mechanically loosened in a bale opener in a certain blend ratio, subsequently, in a second process step, further opened and approximately parallelized in a fine opener, and **in that** the fibres, in a third process step, are conveyed by suction ventilators of a pneumatic system through hoses disposed in a tower, the fibres blending together completely homogeneously to form the blend fibre web.

## Revendications

1. Matériau de remplissage pour literie en nappe de fibres mélangées, **caractérisé en ce qu'**il est constitué d'un mélange de fibres de polyester fines et de fibres de kapok, et **en ce que** les fibres de polyester et les fibres de kapok sont mises en nappe les unes avec les autres de manière homogène et les fibres de polyester sont constituées de fibres pleines, de fibres creuses ou de fibres 3D.

2. Matériau de remplissage pour literie selon la revendication 1, **caractérisé en ce que** des couches individuelles constituées d'une nappe de polyester-kapok mis en nappe ensemble, sont stratifiées, selon une technique de stratification, avec d'autres couches individuelles constituées d'une nappe de kapok pur et/ou d'une nappe de polyester pur.

3. Procédé de fabrication d'un matériau de remplissage pour literie selon la revendication 1, **caractérisé en ce que** les fibres à mélanger sont foisonnées par avance dans une première étape du procédé de manière mécanique dans un démêleur de balle selon un rapport de mélange déterminé, ouvertes davantage ensuite dans une deuxième étape de procédé dans un démêleur fin et orientées à peu près parallèlement les unes par rapport aux autres, et **en ce que** les fibres sont poussées dans une troisième étape de procédé à travers des tuyaux agencés dans une tour par des aspirateurs d'une installation aéraulique, les fibres se mélangeant complètement de manière homogène pour donner la nappe de fibres mélangées.
